# EUROPÄISCHE PATENTSCHRIFT

(11) **EP 0 076 488 B1**
(45) Veröffentlichungstag und Bekanntmachung des Hinweises auf die Patenterteilung: **23.03.1988**
(21) Anmeldenummer: 82109090.9
(22) Anmeldetag: 01.10.1982
(51) Int. Cl.: C23C 8/08, C23C 8/70

(54) **Verfahren zur Herstellung von Fe2B-Schichten auf Werkstücken aus Eisenbasislegierungen**
Process for forming Fe2B layers on articles of ferrous alloys
Procédé de production de couches de Fe2B sur des objets en alliages ferreux

(30) Priorität: 03.10.1981 DE 3139462
(43) Veröffentlichungstag der Anmeldung: 13.04.1983
(73) Patentinhaber: Asea Brown Boveri Aktiengesellschaft, 68309 Mannheim (DE)
(72) Erfinder: Hegewald, Fritz, Dipl.-Ing., D-5804 Herdecke (DE); Schmaderer, Franz, Dipl.-Ing., D-6900 Heidelberg (DE); Singheiser, Lorenz, Dr.-Ing., D-6904 Eppelheim (DE); Wahl, Georg, Dr., Dipl.-Phys., D-6904 Eppelheim (DE); Maag, Günter, D-6901 Gaiberg (DE)
(74) Vertreter: Rupprecht, Klaus, Dipl.-Ing.

(56) Entgegenhaltungen:
- CH-A- 623 184
- DD-A- 85 695
- GB-A- 911 479
- US-A- 2 168 028
- HÄRTEREI-TECHN. MITT. 22, Heft 4, 1967, Seiten 275-292, H. KUNST u.a.: "Beobachtungen beim Oberflächenborieren von Stahl"
- Härterei Technische Mitteilungen 39 (1984) S. 7-15

## Beschreibung

Die Erfindung bezieht sich auf ein Verfahren zur Herstellung von Fe₂B-Schichten auf Werkstücken aus Eisanbasislegierungen in einem beheizten Reaktionsraum, dem als borhaltiges Gas BC1₃ (Bortrichlorid) zusammen mit H₂-Gas als Trägergas zugeführt wird.

Verschleißfeste Fe₂B-Schichten auf niedrig legierten Stählen oder anderen Eisenbasislegierungen werden in der Praxis meist nach dem Packverfahren durchgeführt. Die zu beschichtenden Werkstücke werden in feinkörniges Pulver eingepackt und bei Temperaturen von ca. 800°c bis 950°C getempert. Diese Herstellungsverfahren für eine verschleißfeste Fe₂B-Schicht sind sehr arbeitsintensiv, da die zu beschichtenden Werkstücke in dem Werkstück angepaßte Glühkästen eingebracht, allseitig mit Borierpulver umgeben und anschließend verschlossen werden. Nach dem Prozeß müssen die beschichteten Werkstücke angepackt werden. Das Pulver ist nicht mehr weiter verwendbar. Auch die Säuberung der Werkstücke ist sehr aufwendig, da das Borierpulver je nach Wärmebehandlung und Borierzeit, u.U. stark in Vertiefungen des Werkstückes haftet. Die Entfernung des Borierpulvers von den beschichteten Werkstücken erfolgt sowohl mechanisch als auch durch Waschen mit heißem Wasser.

Nach den Angaben in dem Buch "Borieren" von Graf von Matuschka, Hanser Verlag München 1977, wurden auch Ver suche zum Borieren mit gasförmigen Boriermitteln gemacht. Die durchgeführten Versuche zeigten bisher jedoch kein zufriedenstellendes Ergebnis. Bei Arbeiten mit Bortrimetyl (CH₃)₃B und Bortrialkyl (CH₂H₂)₃B wurde die Aufkohlung gegenüber der Borierung zu stark begünstigt.

In der DD-A-85 695 wird angegeben, daß es bekannt ist, im Gasstrom zu borieren und daß u.a. Gasen auch BCI₃+H₂-Gas benutzt wird.

Nach Angaben in Härterei-Technische Mitteilung 22 (1967) Heft 4, auf den Seiten 276 und 277 wurden Versuche mit Bortrichlorid in einem R_{A}ak- tionsgefäß aus Quarz oder Keramik durchgeführt, bei denen das Bortrichlorid mit H₂ im Verhältnis 1:1 bis 1:300 gemischt wurde. Bei diesen Laborversuchen wurden Boridschichten mit FeB und Fe₂B erhalten, die entweder sehr löchrig waren und erhebliche Mengen an Korrosionsprodukten enthielten oder es wurden geschlossene Schichten von Fe₂B und FeB erhalten. Es war nicht möglich, die Bildung der geschlossenen FeB-Schicht zu verhindern.

Aufgabe der Erfindung soll es ein, ein gasförmiges Borierverfahren zur schaffen; bei dem eine tiefe Fe₂B-Schicht und nur eine geringe bzw. keine FeB-Schicht erzeugt wird. Dies wird gewünscht, da die FeB-Schicht sehr spröde ist und zum Abplatzen neigt.

Die gestellte Aufgabe wird gemäß der Erfindung dadurch gelöst, daß als weiteres Trägergas N₂-Gas dem Gasgemisch im Reaktionsraum unter Atmosphärendruck zugeführt wird und in einem ersten Behandlungsabschnitt ein Anteil von BCI₃-Gas an dem Gasgemisch in der Ofenatmosphäre unter 5% zum schnellen Aufbau einer Eisenboridschicht und zwar an der Oberfläche eine Schicht aus FeB und darunterliegend eine Schicht aus Fe₂B gewählt wird und in einem zweiten unmittelbar folgenden Behandlungsabschnitt mit einer niedrigeren bzw. gegen Null gehenden Konzentration von BC1₃-Gas in der Ofenatmosphäre die Dicke der Schicht aus FeB weitgehend abgebaut wird.

Nach einem weiteren Merkmal soll der Anteil von BCI₃-Gas an dem Gasgemisch unter 2% liegen.

Die Durchführung des Borierens erfolgt in einem Ofenraum mit weitgehend metallischen Ofenwänden.

In der Fig. ist schematisch eine Anordnung zum Herstellen von FeB-freien Boridschichten aus der Gasphase auf Eisenbasislegierungen dargestellt.

Die zu beschichtendene Werkstücke 1 werden in einem Reaktionsgefäß 2, dessen Innenflächen ganz oder überwiegend aus Metall bestehen, unter Einwirkung eines Gasgemisches auf die gewünschte Beschichtungstemperatur erwärmt. Die Gaszusammensetzung wird so gewählt, daß die äußere Schicht der Teile 1 im wesentlichen aus Fe₂B besteht und der Anteil an FeB möglichst gering ist. Dem Ofenraum 3 wird ein Gasgemisch aus H₂-N_{Z}-BCI₃-Gasen ggf. unter Beimischung von HCI-Gas zugeführt. An Hand des beschriebenen Ausführungsbeispiels wird die Verwendung aller 4 Gase erläutert. Falls erforderlich kann das HCI-Gas wegfallen, d.h. sein Anteil wird zu Null. Die Gasmenge wird über den Gasdurchfluß steuernde Ventile 4, 5, 6, und 7 beeinflußt. Für die N₂-und H₂₋Gase sind von Hand einstellbare Stellventile 4, 5 und für die BCI₃- und HCI-Gase über Steuerleitungen beeinflußbare Steuerventile 6, 7 vorgesehen. In den jeweiligen Zuleitungen 8, 9,10 und 11 sind Durchflußmeßgeräte 12, 13, 14 und 15 angeordnet. Die BCI₃- und HCI-Gase werden über die Steuerventile 6 und 7 in Abhängigkeit von den in dem Gasanalysegerät 16 ecmittelten BCI₃- und HCI-Gasanteilen beeinflußt. In einer Vergleichsanordnung 17 werden die Sollwerte 18, 19 mit den in dem Gasanalysegerät 16 ermittelten Istwerten 20, 21 der Gasanteile verglichen. Die ermittelten Differenzwerte wirken als Steuerwerte 22, 23 auf die Steuerventile 6 und 7 ein und verstellen diese derart, daß der Istwert sich dem vorgegebenen Sollwert nähert. Das Gas wird nach Verlassen des Analysegerätes 16 einer Gaswascheinrichtung 24 zugeführt, in der HCI und BCl₃-Anteile aus dem Abgas 25 ausgefällt werden. Dies kann z.B. durch Neutralisation erfolgen, Vor dem Austritt des Gases ins Freie wird der H₂-Anteil in einer entsprechenden Kammer 26 verbrannt. Der Ofenraum 3 ist durch einen Topfdekkel 27, der den Ventilator 28 trägt, gegen die Außenatmosphäre wärmeisolierende abgeschlossen.

Der Ofenraum 3 wird durch eine das Reaktionsgefäß 2 umgebende Heizwicklung 29 auf die gewünschte Temperatur erwärmt. Weiterhin ist, wie sich der Figur entnehmen läßt, in dem Ofenraum ein Ventilator 28 o.dgl. zur Umwälzung der Gasatmosphäre innerhalb des Ofenraumes vorgesehen. Zur optimalen Führung der Gasatmosphäre ist der Behandlungsraum 3 innerhalb des Reaktionsgefäßes 2 mit einem Gasführungszylinder 30 versehen.

Die Reaktion des gasförmigen Boriermittels BCI₃ mit dem zu beschichtenden Werkstück kann durch folgende Reaktionsgleichung beschrieben werden:

Das frei werdende Bor wird von der Metalloberläche adsorbiert und diffundiert in das metallische Werkstück unter Bildung von FeB bzw. Fe₂B.

Der Anteil des BCl₃-Gases an dem Trägergas, das aus N₂-Gas und H₂-Gas besteht, soll 5% oder weniger, vorzugsweise weniger als 2% betragen. Der Gehalt von BCI₃-Gas in der Ofenatmosphäre wird so geregelt, daß sich Werte einstellen, die zwischen Null und 2% BCI₃-Gas liegen.

Durch die Änderung der prozentualen Anteil der Gase an der Ofenatmosphäre kann die Ablagerung von FeB und Fe₂B in der äußeren Schicht beeinflußt werden. Am zweckmäßigsten wird die Zufuhr von HCI-Gas oder BC1₃ beeinflußt.

Bei einer Erhöhung der HCI-Konzentration wird die FeB-Bildung zugunsten der Fe₂B-Bildung erniedrigt, da bei konstanter Temperatur die Aktivität des Bors an der Metalloberfläche durch die Erhöhung der HCI-Konzentration in der Gasphase ernidrigt wird.

Zur Vermeidung von örlichen Unterschieden der Konzentration von BC1₃ im Reaktionsraum, insbesondere von örtlicher Verarmung, sollte die Gasatmosphäre bei kontinuierlicher Zuführ von Reaktionsgasen umgewälzt werden, so daß überall im Ofenraum eine homogene Gaszusammensetzung sichergestellt ist.

Die Dicke der FeB- bzw. Fe₂B-Schicht kann weiterhin durch die Glühzeit und die Boriertemperatur beeinflußt werden. Das Wachstum der Boridschichten läuft nach eine parabolischen Zeitgesetz mit geschwindigkeitsbestimmender Bordiffusion in die Legierung ab.

Überaschenderweise hat sich gezeigt, daß man Schichten von FeB, die sich bei nicht optimaler Gas- und Temperaturführung beim Borieren an der Oberfläche der Werkstücke bilden, durch eine gezielte ausschließende Diffussionsglühung in sehr BC1₃ armer oder BC1₃ freier Atmosphäre zu dem gewünschten Fe₂B umwandeln kann.

Damit wird als Möglichkeit, die Borierbehandlungsdauer abzukürzen vorgeschlagen, nach forciertem Borieren, d.h. nach Borieren mit einer höheren BCI₃-Konzentration, mit Bildung von FeB-Schichten diese letzteren mit einer anschließenden Diffusionsglühung der beschichteten Werkstücke in inerter oder reduzierender Atmosphäre wieder abzubauen. Dies kann vorzugsweise dadurch erfolgen, daß das oben angegebene Gemisch von N₂ und H₂ Gasen dem Ofenraum als Behandlungsgas zugeführt wird, wobei der BCl₃-Anteil auf sehr kleine Werte bzw. auf Null zurückgenommen wird.

Die Herstellung derartiger Boridschichten war nach dem bisherigen Verfahren wesentlich arbeitsintensiver und kostspieliger.

## Patentansprüche

1. Verfahren zur Herstellung von Fe₂B-Schichten auf Werkstücken aus Eisen-Basislegierungen in einem beheizten Reaktionsraum, dem als borhaltiges Gas BC1₃ (Bortrichlorid) zusammen mit H₂-Gas als Trägergas zugefügt wird, dadurch gekennzeichnet, daß als weiteres Trägergas N₂-Gas dem Gasgemisch im Reaktionsraum unter Atmosphärendruck zugeführt wird und in einem ersten Behandlungsabschnitt ein Anteil von BCI₃-Gas an dem Gasgemisch in der Ofenatmosphäre unter 5% zum schnellen Aufbau eine Eisenboridschicht und zwar an der Oberfläche einer Schicht aus FeB und darunterliegende eine Schicht aus Fe₂B gewählt wird und in einem zweiten unmittelbar folgenden Behandlungsabschnitt mit einer niedrigeren bzw. gegen Null gehenden Konzentration von BC1₃ in der Ofenatmosphäre die Dicke der Schicht aus FeB weitgehend abgebaut wird.

2. Verfahren nach Anspruch 1, dadurch gekennzeichnet, daß der Anteil von BCI₃-Gas an dem Gasgemisch unter 2% liegt.

3. Durchführung des Verfahrens nach einem oder mehreren der Ansprüche 1 bis 2, dadurch gekennzeichnet, daß das Borieren in einem Ofenraum mit weitgehend metallischen Ofenwänden stattfindet.

## Revendications

1. Procédé pour l'obtention de couches de Fe₂B sur des pièces en alliages à base de fer, dans un espace réactionnel chauffé dans lequel on introduit, en tant que gaz contenant du bore, du BCI₃ (chlorure de bore) conjointement avec de l'H₂ gazeux en tant que gaz porteur, caractérisé par le fait que l'on ajoute, sous la pression atmosphérique, de l'azote gazeux en tant qu'autre gaz porteur, au mélange de gaz dans l'espace réactionnel, et dans une première section de traitement, on choisit une teneur en BCI₃ gazeux du mélange de gaz, dans l'atmosphère du four, inférieure à 5% pour la formation rapide d'une couche de borure de fer, à savoir à la surface une couche de FeB, et au-dessous de celle-ci, une couche de Fe₂B et dans une deuxième section de traitement y faisant immédiatement suite, on réduit considérablement l'épaisseur de la couche de FeB en utilisant dans l'atmosphère du four une concentration de BCI₃ plus basse ou tendant à être nulle.

2. Procédé selon la revendication 1, caractérisé par le fait que la teneur en BCI₃ gazeux du mélange de gaz est inférieure à 2%.

3. Mise en oeuvre du procédé selon une ou plusieurs des revendications 1 et 2, caractérisé par le fait que la boration a lieu dans un espace d'un four comportant des parois dans une large mesure métalliques.

## Claims

1. Process for the production of Fe₂B coatings on iron-based alloy workpieces in a heated reaction chamber to which BCI₃ (boron trichloride) as boron-containing gas is fed together with H₂ gas as carrier gas, characterized in that, as a further carrier gas, N₂ gas under atmospheric pressure is fed to the gas mixture in the reaction chamber and, in a first treatment stage, an amount of BCI₃ gas which is less than 5% of the gas mixture in the furnace atmosphere is selected for rapid build-up of an iron boride coating, with an FeB coating on the surface and an Fe₂B coating thereunder, and, in a second, immediately subsequent treatment stage, the thickness of the FeB coating is substantially reduced using a lower concentration of BCI₃ in the furnace atmosphere, or a concentration which is approaching zero.

2. Process according to Claim 1, characterized in that the proportion of BCI₃ gas in the gas mixture is less than 2%.

3. Performance of the process according to one or more of Claims 1 to 2, characterized in that the boronization takes place in a furnace chamber having substantially metallic furnace walls.
